# FASCICULE DE BREVET EUROPEEN

(11) **EP 0 006 046 B1**
(45) Date de publication et mention de la délivrance du brevet: **01.02.1984**
(21) Numéro de dépôt: 79400312.9
(22) Date de dépôt: 17.05.1979
(51) Int. Cl.: C25D 11/36

(54) **Utilisation d'une solution pour la formation par électrolyse de revêtements protecteurs de pyrophosphates sur des surfaces de zinc**
Verwendung einer Lösung zur elektrolytischen Bildung von Schutzüberzügen aus Pyrophosphat auf Zinkoberflächen
Use of a solution for forming protective layers on zinc surfaces by electrolysis

(30) Priorité: 19.05.1978 FR 7814950
(43) Date de publication de la demande: 12.12.1979
(73) Titulaire: CHAFFOTEAUX & MAURY, 75116 Paris (FR)
(72) Inventeur: Rosset, Robert, F-75016 Paris (FR); Jardy, Alain, F-92120 Montrouge (FR)
(74) Mandataire: Gutmann, Ernest

## Description

L'invention concerne la formation de revêtements protecteurs sur des surfaces de zinc. Elle concerne aussi l'utilisation de compositions particulières pour obtenir cette formation.

Les surfaces de zinc et particulièrement les surfaces obtenues par galvanisation de métaux ferreux sont sensibles à la corrosion. En particulier dans un usage prolongé, les eaux naturelles constituent des milieux agressifs à l'égard des objets galvanisés.

Pour protéger les surfaces de zinc et notamment les surfaces obtenues par galvanisation, mais également, le cas échéant, pour faciliter certains traitements ultérieurs, il est connu de former sur le zinc une couche superficielle protectrice de phosphates insolubles.

Ce revêtement, dans les techniques connues jusqu'à présent, est réalisé par contact des pièces avec une solution traitante contenant des ions phosphates. Le dépôt de sels insolubles à ,partir de cette solution résulte du déplacement chimique d'un équilibre auquel participent bien entendu les constituants de la solution, mais aussi le métal de la surface traitée. Dans cette opération, les paramètres qui influencent le résultat obtenu sont multiples. Les principaux sont bien entendu liés à la composition de la solution (nature et concentration), à son pH, mais interviennent également d'autres facteurs comme la température, la durée de traitement, etc.

De façon générale, les solutions traitantes pour la formation d'un dépôt protecteur de phosphates contiennent un ou des phosphates solubles en solution acide. Cette solution, au contact de la surface métallique, produit une attaque légère du métal et la précipitation de phosphates de zinc insolubles.

Ces techniques connues sont d'une mise en oeuvre délicate. Pour fonctionner de façon satisfaisante, comme nous l'avons indiqué, les solutions doivent présenter une série de caractéristiques bien déterminées. Or, l'utilisation de ces solutions conduit rapidement à une modification de ces caractéristiques, si bien que l'utilisateur est astreint à un contrôle et à un réglage permanent de leur composition. A défaut de se placer dans les bonnes conditions, soit le dépôt ne se forme pas, soit il s'accompagne de phénomènes indésirables, et notamment de précipitations importantes de boues qui affectent la qualité du cevêtement et conduisent à un appauvrissement inutile de la solution.

Un autre genre de difficulté est lié au fait que, pour des traitement contre la corrosion, la durée de formation du revêtement est ordinairement de plusieurs heures, voire même de plusieurs jours. La longueur de traitement est d'autant plus gênante qu'il est effectué le plus souvent à des températures supérieures à la température ambiante et nécessite un chauffage permanent.

Il est également connu, d'après le brevet britannique GB-A-1 090 743 d'avoir recours à des procédés de formation de revêtements de phosphate de zinc sur des surfaces métalliques par oxydation électrolytique dans un bain de phosphate. De tels revêtements servent généralement de couche d'ancrage pour de dépôt d'une couche ultérieure de peinture. En effet, ils sont poreux et présentent de nombreuses micro-fissures qui peuvent être le lieu de la pénétration de la corrosion et de son cheminement. Ils sont donc peu efficaces contre la corrosion et pour l'amélioration de leurs propriétés anti-corrosives, ils doivent subir un post-traitement. Ce post-traitement consiste généralement à recouvrir le dépôt de phosphate d'un dépôt à base de chrome. Afin de remédier aux inconvénients présentés par les dépôts de phosphate, le brevet français FR-A-2 219 245 a proposé la formation de dépôts par voie chimique ou électrochimique, à partir de solution contenant des phosphates d'aluminium. Mais il sont en fait, eux aussi, généralement destinés à recevoir une couche de peinture, et leurs propriétés anti-corrosives restent toujours encore insuffisantes.

Pour toutes ces raisons, les procédés connus sont d'une mise en oeuvre mal commode et relativement coûteuse.

Quelles que soient les mesures prises pour maintenir la solution de traitement dans les meilleurs conditions, les résultats obtenus ne donnent pas toujours satisfaction, un des défauts les plus souvent rencontrés étant le manque d'uniformité du revêtement sur un même lot d'objets, ou même à différentes parties d'un même objet. On sait, dans le domaine de la protection anti-corrosion, l'importance qu'il y a de parvenir à des revêtements parfaitement uniformes sans quoi les phénomènes de corrosion se concentrent à l'endroit où le revêtement fait défaut, conduisant ainsi à une détérioration rapide de l'objet considéré. Une raison de ce type de défaut est la difficulté à obtenir des conditions homogènes de contact de la solution avec la surface à traiter. Aussi, pour limiter le risque de tels défauts, on s'efforce d'assurer une agitation des objets ou une circulation de la solution d'où une charge supplémentaire pour la mise en oeuvre de ces procédés.

Compte tenu de ce qui vient d'être indiqué, la Demanderesse s'est efforcée de trouver un procédé qui supprimerait, ou au moins réduirait, les inconvénients constatés jusqu'à présent dans les traitements de protection de surfaces de zinc, et notamment de surfaces galvanisées.

Ceci peut être obtenu grâce à l'invention qui consiste en l'utilisation d'une solution de pyrophosphate pour la formation, par électrolyse, sur une surface de zinc, d'un revêtement protecteur essentiellement constitué de pyrophosphate de zinc, solution qui est préparée à partir de la mise en solution d'un ou plusieurs phosphates solubles ou de leurs acides correspondants, choisis dans le groupe comprenant les pyrophosphates ou acides correspondants, les ions phosphate ou acides correspondants, de degré de condensation supérieur ou voisin de celui des pyrophosphates, dans des conditions de concentration de pH et de température telles qu'ils conduisent à des pyrophosphates ou à leurs acides correspondants.

Les espèces acides oxygénées du phosphore au degré d'oxydation V et les ions correspondants sont très variés. Ce sont notamment les orthophosphates, les pyrophosphates, les métaphosphates. On connaît aussi les acides associés sous forme macromoléculaire, de composition moyenne intermédiaire entre celle des acides pyrophosphoriques et métaphosphoriques. Toutes ces espèces en solution aqueuse donnent lieu à des équilibres et, selon la concentration globale, le pH, la température, les proportions de chacune d'elles peuvent varier.

Il est préférable, selon l'invention, de choisir une solution pour laquelle la condensation en phosphore des ions phosphates présents est voisine de celle qui correspond aux pyrophosphates, ou encore est supérieure à cette condensation.

Dans la suite de la description, on désignera donc, pour simplifier, par solution de phosphates ou encore de pyrophosphates une solution dans laquelle différentes espèces peuvent coexister.

De même, dans la suite de la description et des exemples, le revêtement protecteur formé est désigné comme étant du pyrophosphate de zinc. L'analyse du revêtement montre en effet que le pyrophosphate de zinc est le constituant essentiel du dépôt formé dans les conditions de mise en oeuvre préférées du procédé selon l'invention. Il peut se faire cependant que l'on précipite avec le pyrophosphate d'autres phosphates de zinc insolubles.

Pour préparer l'électrolyte, on utilise avantageusement une solution de pyrophosphates solubles et contenant par conséquent des ions phosphates et en particulier pyrophosphates.

Il est aussi possible de préparer l'électrolyte utilisé pour la formation du revêtement de pyrophosphate à partir d'autres polyphosphates ou d'un mélange de polyphosphates capables de donner des pyrophosphates dans les conditions qui sont celles de mise en oeuvre de cet électrolyte. Comme nous l'avons déjà indiqué, il est bien connu de l'art antérieur notamment que les ions polymétaphosphate éventuellement mélangés avec des ions orthophosphates peuvent conduire, en solution et par des réactions d'équilibre, à des mélanges d'ions contenant en particulier des pyrophosphates.

En conséquence, ce qui est indiqué dans la suite de la description, en se rapportant par commodité aux solutions de pyrophosphate, vaut également pour les solutions d'autres phosphates, et en particulier de polymétaphosphate éventuellement en mélange avec des orthophosphates, dès lors qu'ils peuvent conduire à des pyrophosphates dans les conditions d'utilisation décrites.

Les solutions peuvent être préparées également à partir des orthophosphates par déshydratation au moyen de l'anhydride phosphorique P₂0₅.

Les pyrophosphates sont dans l'ensemble très peu solubles, et en pratique, pour obtenir des solutions suffisamment concentrées, on est conduit à choisir ceux dont la solubilité est la plus élevée possible. Pour cette raison, on utilise de préférence, selon l'invention, une solution de pyrophosphates alcalins, notamment ceux de sodium ou de potassium.

La teneur de la solution en ions polyphosphates et notamment en pyrophosphates est limitée en valeur supérieure par les caractéristiques de solubilité. Cette teneur peut être accrue sans conduire à la formation de précipité en modifiant par exemple les conditions de pH de la solution. En sens inverse, la présence de cations susceptibles de conduire à des composés très peu solubles, notamment d'ions Zn²⁺, réduit la teneur admissible en ions pyrophosphates.

Autrement dit, les conditions de solubilité des phosphates de cations réputés insolubles sont fonction non seulement des concentrations ioniques respectives en phosphates et en cations mais également du domaine de pH de la solution, étant entendu que, lorsque l'on parle de phosphates insolubles, on se réfère à des solutions neutres ou qui ne s'écartent pas trop de la neutralité.

Par ailleurs, il est avantageux d'opérer avec une solution dont la teneur en pyrophosphate soit aussi élevée que le permettent les conditions de solubilité afin de faciliter et d'accélérer la formation du dépôt lors du traitement selon l'invention.

On utilise avantageusement une solution dont la teneur globale en phosphates exprimée en phosphore est comprise entre 0,6 et 12,5 g/I. De façon typique, lorsque la solution est préparée à l'aide de pyrophosphate de sodium, on utilise de 0,01 à 0,2mole/1, et de préférence environ 0,1 mole/1, soit 44,6 g/I de Na₂P₂0₇, 10 H₂0.

Selon l'invention, il est préférable d'utiliser un électrolyte faiblement acide. En effet, une solution basique pourrait entraîner une modification de la structure du dépôt par formation de sels basiques ou d'hydroxydes de zinc, et, à la limite, pourrait conduire à la dissolution du zinc de l'objet traité. Il est avantageux d'opérer avec un électrolyte dont le pH est inférieur à 6.

Une solution très fortement acide n'est pas non plus souhaitable. Une telle solution, en favorisant la solubilité des phosphates de zinc, retarderait la formation du revêtement recherché. Par ailleurs, si la solution est très acide, elle peut attaquer la surface de zinc à revêtir de façon inappropriée. Selon l'invention, les électrolytes utilisés présentent avantageusement un pH qui n'est pas inférieur à 2,5.

En outre, suivant que l'électrolyse est effectuée en courant continu ou en courant alternatif, ce qui sera précisé plus loin, les conditions de pH préférées varient un peu. Avantageusement, si l'on opère en courant continu, le pH est compris entre 2,7 et 3, et si l'on opère en courant alternatif, entre 4,5 et 5.

Le choix de l'acide utilisé pour ajuster le pH n'est pas critique. Le plus avantageux est d'acidifier au moyen d'acides phosphoriques et en particulier d'acide orthophosphorique, ces acides contribuant à l'établissement de la teneur en ions phosphates recherchée, mais on peut aussi utiliser d'autres acides, notamment de l'acide sulfurique.

Outre les ions pyrophosphates (ou les ions donnant des pyrophosphates) qui sont indispensables pour la formation et la mise en oeuvre de l'électrolyte utilisé dans l'invention, il est possible d'ajouter d'autres composés dans le but d'améliorer les résultats ou d'en faciliter l'obtention. Il est ainsi avantageux d'introduire dans l'électrolyte des composés libérant des ions Zn²⁺. En effet, comme cela a déjà été indiqué, la précipitation de phosphate de zinc sur la surface traitée résulte du déséquilibre provoqué au contact de la surface elle-même par les ions Zn²⁻ formés par l'oxydation électrochimique. La présence d'ions Zn^{z}+ dans la solution, avant l'oxydation électrochimique, facilite la formation du précipité en rapprochant la solution des conditions limites de solubilité, et l'oxydation électrochimique nécessaire de la surface traitée est d'autant plus limitée que la composition se trouve plus proche des teneurs en zinc et en phosphates au-delà desquelles la précipitation commencerait.

Il va de soi que l'addition de composés libérant des ions zinc est limitée de telle sorte qu'il ne se produise pas de précipité avant que l'oxydation électrochimique de la surface n'ait été commencée. La teneur en ions Zn²⁻ admissible est fonction principalement à la fois de la teneur en ions phosphates et du pH de la solution.

Dans les conditions de teneur en phosphates et de pH indiquées plus haut, et sous réserve que soient respectées les conditions de solubilité que l'on a vues, on utilise avantageusement un électrolyte dont la teneur en Zn^{2,} peut aller jusqu'à 8.10 -³ ion g/I.

A titre indicatif, en tenant compte de l'influence du pH, pour une même teneur en ions pyrophosphates de 0,1 ion g/I, on utilise avantageusement, à pH 3, 2,5 x 10-³ ion g/I de Zn²⁺, et 6 x 10-³ ion g/1 lorsque le pH est abaissé à 2,7.

Comme composé introduit dans l'électrolyte pour y libérer des ions Zn², on peut utiliser avantageusement du chlorure de zinc ou de l'oxyde de zinc. Lorsqu' on utilise de l'oxyde de zinc, il faut nécessairement tenir compte de sa basicité propre et modifier en co séquence les quantités d'acide utilisées pour maintenir le pH de la solution dans les valeurs préférées.

La température à laquelle est effectué l'electrolyse selon l'invention n'est pas critique. Cette température n'est cependant pas indifférente. Un accroissement de la température se traduit par deux effets antagonistes, d'une part, une augmentation de la solubilité des phosphates, qui par suite est contraire à la formation du précipité, d'autre part, une augmentation de la cinétique chimique du processus correspondant au déplacement des équilibres, qui favorise la formation du précipité. Globalement cependant, il semble que le deuxième effet prédomine et qu'une augmentation de température accélère la formation du dépôt.

On opère avantageusement, selon l'invention, à une température comprise entre 20 et 70° C, et de préférence à environ 60°C.

En pratique, les bains électrolytiques ayant tendance à s'échauffer par effet Joule, lorsqu'ils sont en servive, on peut opérer à la température qui s'établit d'elle-même, sans qu'il soit besoin de les réchauffer ou de les refroidir.

Dans la mise en oeuvre de l'invention, on effectue une électrolyse de façon traditionnelle, avec un électrolyte tel que défini ci-dessus.

Il est possible de réaliser l'électrolyse en courant continu ou alternatif. Dans les deux cas, on obtient bien un dépôt de pyrophosphates de zinc engendré par l'oxydation anodique superficielle du zinc de l'objet traité.

Lorsqu'on opère en courant continu, l'objet traité est placé à l'anode du dispositif d'électrolyse. Le rendement électrolytique est d'autant meilleur que l'électrolyte utilisé est plus proche des conditions de précipitation des phosphates insolubles. Une oxydation même très limitée de l'anode, en modifiant les conditions d'équilibre de l'électrolyte, permet alors la formation du dépôt recherché.

Toujours lorsqu'on opère en courant continu, il faut éviter que la réaction cathodique modifie les conditions d'équilibre de l'électrolyte, et notamment il faut éviter de déposer du zinc. A cet effet, on sépare les compartiments anodique et cathodique à l'aide d'une membrane ne laissant pas passer les ions Zn²⁺. Les membranes dece type sont bien connues dans les domaines de l'électrochimie industrielle; il peut s'agir notamment de membranes d'amiante ou de membranes de résines échangeuses d'anions.

On ne connaît pas en détail avec certitude les mécanismes qui conduisent à la formation du revêtement de phosphate lorsqu'on opère en courant alternatif et que la surface de zinc traitée joue successivement le rôle d'anode et de cathode. Des études antérieures pour d'autres systèmes ont montrée néanmoins que, dans une électrolyse en courant alternatif, la formation d'un revêtement »isolant« a tendance à s'accompagner d'un effet de redressement à l'alternance qui n'engendre pas la formation du revêtement.

En plus de l'avantage que constitue le fait d'utiliser un courant qui n'a pas besoin d'être redressé, on constate que l'opération en courant alternatif peut conduire à un dépôt plus régulier et à grain plus fin.

On peut raisonnablement penser que dans le cas présent, lorsqu'on effectue l'électrolyse avec une électrode de zinc sur laquelle le dépôt de pyrophosphate se comporte comme un isolant, les mécanismes réactionnels sont bien de cette nature. Quoi qu'il en soit, on obtient bien la formation du revêtement de pyrophosphate recherché.

Un avantage supplémentaire que procure l'utilisation de courant alternatif selon l'invention est qu'il devient superflu d'utiliser un diaphragme. Ceci est particulièrement avantageux lorsque le traitement envisagé nécessite l'utilisation de dispositifs (cuves, électrodes ...) de formes complexes.

La cathode est choisie dans un matériau tel qu'elle reste stable au contact de la solution électrolytique et, par suite, ne modifie pas la composition de celle-ci. On peut utiliser notamment des cathodes d'acier, de plomb ou de graphite.

Pour effectuer l'électrolyse selon l'invention, la seule condition nécessaire pour les paramètres électriques est que la tension appliquée aux électrodes soit suffisante, dans les conditions opératoires, pour que l'oxydation électrochimique superficielle du zinc des objets traités se produise.

Cette tension dépend de nombreux facteurs: nature de l'électrolyse, nature et configuration des électrodes, disposition des électrodes, résistance du diaphragme, etc. En pratique, on fixe la tension pour qu'il y ait oxydation du zinc des objets traités de façon régulière, ce que l'on peut contrôler par la densité de courant anodique.

La tension appliquée ne doit pas dépasser celle à laquelle on aboutirait à l'électrolyse de l'eau de la solution utilisée, faute de quoi, en plus de modifications préjudiciables du bain, le rendement faradique de l'opération baisserait sensiblement. De préférence, en continu, on utilise des densités de courant de l'ordre de 40 A/m². Il est bien entendu possible d'opérer avec des densités de courant plus réduites, mais la formation du dépôt est alors plus lente et le traitement est plus long pour un dépôt de même importance.

A titre indicatif, des différences de potentiels appliquées aux systèmes électrolytiques expérimentaux, et qui ont permis d'obtenir des valeurs de densités de cour ant indiquées ci-dessus, se situent entre environ 2 et 4 volts. Mais, comme on l'a dit, ces valeurs ne sont pas limitatives car elles dépendent de facteurs qui peuvent être modifiés à volonté sans sortir du cadre du procédé objet de l'invention.

En courant alternatif, les densités de courant et tension efficaces appliquées sont plus élevées. Avantageusement, on règle la densité de courant à des valeurs de 40 à 100 A/m^{2.} De même que précédemment, à titre indicatif, pour établir des densités de courant de l'ordre de celles qui viennent d'être indiquées et pour les installations utilisées, les tensions appliquées sont comprises entre 5 et 10 V.

La durée du traitement varie selon l'importance du dépôt recherché, mais aussi en fonction de nombreux facteurs comme la densité de courant, la température, la concentration de la solution, etc.

Lorsque le traitement selon l'invention a pour but la formation complète d'un revêtement protecteur, étant donné comme nous l'avons indiqué le caractère isolant de la couche de pyrophosphates déposée, on poursuit le traitement jusqu'à ce que la tension nécessaire appliquée devienne trop importante, risquant de conduire à l'électrolyse de l'eau ou au »claquage« du revêtement protecteur.

A titre d'exemple en continu, en appliquant une densité de courant initiale de 40 A/m² avec un électrolyte répondant aux conditions préférées définies cidessus, la protection est achevée en environ 30 minutes.

Des traitements conduisant à des revêtements plus minces peuvent aussi être pratiqués grâce à l'invention.

Il est aussi possible de combiner le procédé selon l'invention avec d'autres modes de traitement, et notamment avec des procédés purement chimiques, pour la formation de revêtements protecteurs. L'avantage qu'il y a à traiter électrolytiquement, suivant l'invention, des objets ayant préalablement subi une protection par dépôt chimique de phosphates insolubles tient à ce que le dépôt obtenu par voie électrochimique va se localiser aux points précis où le premier revêtement fait défaut ou est insuffisant. Ainsi, par un traitement supplémentaire limité, les défauts sont cicatrisés et l'on obtient un revêtement bien uniforme, ce qui est indispensable pour gz.antir une protection efficace.

Eventuellement, l'ordrs des traitements électrochimique selon l'invertion et chimique selon des modes traditionnels peut être interverti.

En règle générale, on peut traiter selon l'invention les objets de formes les plus diverses. Dans la mesure du possible, il est préférable d'opérer de telle façon que les lignes de champ électrique soient réparties de façon régulière à la surface de l'objet traité. Ceci peut être favorisé par des moyens traditionnels tels, par exemple, que l'utilisation d'électrodes associées présentant des formes particulières.

On a vérifié sur des échantillons de tôle galvanisée l'efficacité de la protection conférée par le traitement selon i'invention. Ces essais ont été réalisés, d'une part, en déterminant les courbes de polarisation ou courbes intensité-potentiel des échantillons traités par rapport à ceux d'échantillons témoins, et, d'autre part, en soumettant des échantillons traités et témoins à des tests de corrosion accélérée par contact avec des solutions aérées contenant des ions cuivrique et chlorure.

Les résultats obtenus montrent l'excellente résistance à la corrosion des échantillons traités par rapport aux échantillons témoins.

## Revendications

1. Utilisation d'une solution de pyrophosphate pour la formation, par électrolyse, sur une surface de zinc, d'un revêtement protecteur essentiellement constitué de pyrophosphate de zinc, caractérisée en ce que la solution de pyrophosphate est préparée à partir de la mise en solution d'un ou plusieurs phosphates solubles ou de leurs acides correspondants, choisis dans le groupe comprenant les pyrophosphates ou acides correspondants, les ions phosphate ou acides correspondants, de degré de condensation supérieur ou voisin de celui des pyrophosphates, la teneur en ions phosphate exprimée en phosphore étant comprise entre 0,6 et 12,5 g/I, le pH étant compris entre 2,5 et 6 et la température étant comprise entre 20 et 70° C.

2. Utilisation de la solution électrolytique selon la revendication 1, caractérisée en ce que les phosphates ou leurs acides correspondants sont choisis dans le groupe comprenant les pyrophosphates, les métaphosphates, les polyphosphates ou leurs acides correspondants.

3. Utilisation de la solution électrolytique selon la revendication 1 ou 2, caractérisée en ce qu'elle contient en outre des ions Zn²+ à une teneur pouvant aller jusqu'à 8 x 10⁻³ ion g/l, mais restant inférieure à celle correspondant à la valeur limite de solubilité, compte tenu des concentrations en phosphates et du pH de ladite solution.

4. Utilisation de la solution électrolytique selon l'une des revendications 1 à 3, caractérisée en ce que les objets dont la surface est à traiter, sont mis en contact avec une solution selon l'une quelconque des revendications 1 à 3 et en ce qu'ils sont placés à l'anode du dispositif d'électrolyse lorsqu'on opère en continu.

5. Utilisation de la solution électrolytique selon la revendication 4, caractérisée -n ce que l'on prévient la réduction cathodique des ions zinc en séparant la cathode de l'électrolyte par une membrane faisant obstacle au passage de ces ions.

6. Utilisation de la solution électrolytique selon l'une des revendications 1 à 3, caractérisée en ce que les objets dont la surface est à traiter, sont mis en contact avec une solution selon l'une quelconque des revendications 1 à 3 et en ce que l'on effectue l'électrolyse en courant alternatif.

7. Utilisation de la solution électrolytique selon l'une des revendications 1 à 3, caractérisée en ce que les objets dont la surface est à traiter, sont mis en contact avec une soluticn selon l'une quelconque des revendications 1 à 3, et en ce que l'électrolyse est poursuivie jusqu'à formation d'un dépôt isolant la surface de zinc traitée.

8. Utilisation de la solution électrolytique selon l'une des revendications 1 à 3, caractérisée en ce que les objets dont la surface est à traiter, sont mis en contact avec une solution selon l'une quelconque des revendications 1 à 3, et en ce que l'électrolyse est conduite en appliquant une tension suffisante pour entraîner une oxydation superficielle du zinc de l'objet traité et est inférieure à celle qui s'accompagnerait de l'électrolyse de l'eau de la solution.

## Patentansprüche

1. Verwendung einer Lösung von Pyrophosphat zur elektrolytischen Bildung eines im wesentlichen aus Zinkpyrophosphat bestehenden Schutzüberzuges auf einer Zinkoberfläche, dadurch gekennzeichnet, daß man die Lösung von Pyrophosphat aus einer Lösung eines oder mehrerer löslicher Phosphate oder deren korrespondierenden Säuren herstellt, ausgewählt aus der Gruppe enthaltend die Pyrophosphate oder deren korrespondierende Säuren, die Phosphationen oder deren korrespondierende Säuren, wobei der Kondensationsgrad oberhalb oder benachbart dem der Pyrophosphate ist, und mit einem Phosphationengehalt, ausgedrückt als Phosphor, zwischen 0,6 und 12,5 g/Liter und mit einem pH-Wert zwischen 2,5 und 6, und einer Temperatur zwischen 20 und 70° C.

2. Verwendung der elektrolytischen Lösung nach Anspruch 1, dadurch gekennzeichnet, daß die Phosphate oder ihre korrespondierenden Säuren ausgewählt sind aus der Gruppe umfassend die Pyrophosphate, Metaphosphate, Polyphosphate oder ihre korrespondierenden Säuren.

3. Verwendung der elektrolytischen Lösung nach Anspruch 1 oder 2, dadurch gekennzeichnet, daß sie weiters Zn²⁺⁻lonen bis zu einem Gehalt von 8 x 10-3 g-ion/Liter enthält, aber unterhalb des die Löslichkeit begrenzenden korrespondierenden Wertes, bezogen auf die Phosphatkonzentrationen und den pH-Wert der Lösung.

4. Verwendung der elektrolytischen Lösung nach einem der Ansprüche 1-3, dadurch gekennzeichnet, daß man die Gegenstände, deren Oberfläche behandelt werden soll, in Kontakt mit einer Lösung nach einem der Ansprüche 1-3 bringt, und dadurch, daß man sie als Anode einer mit Gleichstrom betriebenen Elektrolyseanordnung plaziert.

5. Verwendung der elektrolytischen Lösung nach Anspruch 4, dadurch gekennzeichnet, daß man die kathodische Reduktion der Zinkionen verhindert, indem man die Kathode vom Elektrolyten durch eine Membran trennt, die ein Hindernis für den Durchgang dieser Ionen darstellt.

6. Verwendung der elektrolytischen Lösung nach einem der Ansprüche 1-3, dadurch gekennzeichnet, daß man die Gegenstände, deren Oberfläche behandelt werden soll, in Kontakt mit einer Lösung gemäß einem der Ansprüche 1-3 bringt, und dadurch, daß man die Elektrolyse mit Wechselstrom durchführt.

7. Verwendung einer elektrolytischen Lösung nach einem der Ansprüche 1-3, dadurch gekennzeichnet, daß man die Gegenstände, deren Oberfläche behandelt werden soll, in Kontakt mit einer Lösung gemäß einem der Ansprüche 1-3 bringt, und dadurch, daß man die Elektrolyse bis zur Bildung eines isolierenden Überzuges auf der behandelten Zinkoberfläche durchführt.

8. Verwendung der elektrolytischen Lösung nach einem der Ansprüche 1-3, dadurch gekennzeichnet, daß man die Gegenstände, deren Oberfläche behandelt werden soll, in Kontakt mit einer Lösung gemäß einem der Ansprüche 1-3 bringt, und dadurch, daß die Elektrolyse unter Anwendung einer Spannung durchgeführt wird, die für eine oberflächliche Oxydation des Zinks des behandelten Gegenstandes ausreicht, aber geringer ist als diejenige, die die Elektrolyse des Wassers der Lösung bewirkt.

## Claims

1. Use of a zinc pyrophosphate solution to form, by electrolysis, on a zinc surface, a protective coating substantially constituted by pyrophosphate, characterized by the fact that the pyrophosphate solution is prepared by solving one or several soluble phosphates or their corresponding acids, selected in the group comprising pyrophosphates or the corresponding acids, phosphate ions or the corresponding acids, of condensation degree close to or higher than the one of the pyrophosphates, the content in phosphate ions expressed as phosphorus being comprised between 0.6 and 12.5 g/I, the pH being comprised between 2.5 and 6 and the temperature being comprised between 20 and 70° C.

2. Use of the electrolytical solution according to claim 1, characterized by the fact that the phosphates or their corresponding acids are selected in the group comprising pyrophosphates, metaphosphates, polyphosphates or their corresponding acids.

3. Use of the electrolytical solution according to any one of claims 1 or 2, characterized by the fact that it also contains Zn²⁺ ions going up to a concentration of 8 x 10-³ ion g/I, but being lower than the one corresponding to the solubility limit value taking into account the concentrations of the phosphates and the pH of said solution.

4. Use of the electrolytical solution according to anyone of claims 1 to 3, characterized by the fact that the articles the surface of which is to be treated, are contacted with a solution according to anyone of claims 1 to 3 and are placed at the anode of the electrolysis device when the current is direct.

5. Use of the electrolytical solution according to claim 4, characterized by the fact that the cathodic reduction of zinc ion is prevented by separating the cathod from the electrolyte by a membrane barring the passage of these ions.

6. Use of the electrolytical solution, characterized by the fact that the articles the surface of which is to be treated, are contacted with a solution according to anyone of claims 1 to 3 and by the fact that the electrolysis is carried out with alternative current.

7. Use of the electrolytical solution, characterized by the fact that the articles the surface of which is to be treated, are contacted with a solution according to anyone of claims 1 to 3 and by the fact that the electrolysis is carried out until the formation of a deposit insulating the treated zinc surface.

8. Use of the electrolytical solution, characterized by the fact that the articles the surface of which is to be treated, are contacted with a solution according to anyone of claims 1 to 3 and by the fact that the electrolysis is carried out by applying a sufficient voltage to cause surface oxidation of the zinc of the treated article, and is lowerthan the one which would be accompanied by electrolysis of the water of the solution.
